# EUROPÄISCHE PATENTSCHRIFT

(11) **EP 0 164 650 B1**
(45) Veröffentlichungstag und Bekanntmachung des Hinweises auf die Patenterteilung: **25.11.1987**
(21) Anmeldenummer: 85106631.6
(22) Anmeldetag: 30.05.1985
(51) Int. Cl.: B27D 5/00

(54) **Verfahren zur Herstellung einer Möbelfrontplatte (I)**
Method for producing a furniture front panel
Procédé de préparation d'un panneau frontal de meuble

(30) Priorität: 07.06.1984 DE 3421180
(43) Veröffentlichungstag der Anmeldung: 18.12.1985
(73) Patentinhaber: VD-Werkstätten GmbH & Co. KG, D-32107 Bad Salzuflen (DE)
(72) Erfinder: Vietmeyer, Adolf, D-4902 Bad Salzuflen 1 (DE)
(74) Vertreter: Stracke, Alexander, Dipl.-Ing.

## Beschreibung

Die vorliegende Erfindung bezieht sich auf ein Verfahren zur Herstellung einer Möbelfrontplatte, wobei auf eine zunächst ebene Spanplatte eine Deckfolie oder ein Furnier aufgelegt und danach unter Druck und Wärmezufuhr die Deckfolie oder das Furnier unter gleichzeitiger reliefartiger Oberflächenverformung der Spanplatte mit dieser verbunden wird.

Bislang hat man bei der Anwendung des gattungsgemäßen Verfahrens Spanplatten von einer Dichte von ca. 550 bis 600 kg/m³ eingesetzt, also verhältnismäßig feste Spanplatten. Der Einsatz derartiger Materialgüten erschien zwingend notwendig, um der fertigen Möbelfrontplatte die erforderliche Schraubfestigkeit zu geben, das heißt, Beschlagteile aller Art hochbelastbar an einer derartigen Möbelfrontplatte anbringen zu können.

Als nachteilig hat sich dabei allerdings herausgestellt, daß die reliefartige Oberflächenverformung nur in relativ kleinen Grenzen möglich ist.

Der vorliegenden Erfindung liegt die Aufgabe zugrunde, ein Verfahren der gattungsgemäßen Art dahingehend weiterzuentwickeln, daß eine vergleichsweise tiefe reliefartige Oberflächenverformung ermöglicht wird und die fertige Möbelfrontplatte dennoch mechanisch hochbelastbar ist.

Diese Aufgabe wird erfindungsgemäß dadurch gelöst, daß eine Spanplatte von einer Dichte von etwa 400 bis 450-kg/m³ verwendet und dieselbe während des Verbindungs- und Verformungsvorganges verdichtet wird.

Durch die Verwendung einer Spanplatte von einer Dichte von etwa 400 bis 450 kg/m³, also einem vergleichsweise weichen Material, wird eine verhältnismäßig tiefgehende reliefartige Oberflächenverformüng ermöglicht, ohne daß hierbei übermäßig hohe Drücke aufgebracht werden müssen. Durch die gleichzeitige Verdichtung der Spanplatte wird diese in sich derart verfestigt, daß alle mechanischen Anforderungen, die an eine fertige Möbelfrontplatte gestellt werden, erfüllbar sind.

Es hat sich herausgestellt, daß eine Verdichtung der Spanplatte auf etwa 70 bis 85 % ihres ursprünglichen Volumens sowohl möglich wie auch völlig ausreichend ist.

Anhand der beigefügten Zeichnungen wird in folgenden das erfindungsgemäße Verfahren noch einmal erläutert.

In den Zeichnungen zeigen
Fig. 1 eine mit reliefartiger Oberflächenverformung versehene Möbelfrontplatte in perspektivischer Darstellung,
Fig. 2 einen Teilschnitt nach der Linie 11 - 11 in Fig. 1,
Fig. 3 eine Teilansicht einer weiteren Möbelfrontplatte,
Fig. 4 einen Schnitt durch die Möbelfrontplatte gemäß Fig. 3,
Fig. 5 eine Teilansicht einer weiteren Möbelfrontplatte,
Fig. 6 einen Teilschnitt nach der Linie VI - VI in Fig. 5.

Die in Fig. 1 dargestellte und insgesamt mit dem Bezugszeichen 10 versehene Möbelfrontplatte besteht, was insbesondere aus Fig. 2 hervorgeht, aus einer Spanplatte 11 und einer auf diese Spanplatte 11 aufgebrachten Deckfolie 12. Statt einer Deckfolie 12 kann selbstverständlich auch ein Furnier aufgebracht sein.

Die Möbelfrontplatte 10 ist auf einer Seite, nämlich auf derjenigen, auf der die Deckfolie 12 aufgebracht ist, mit einer reliefartigen Oberflächenverformung versehen. Im dargestellten Ausführungsbeispiel handelt es sich dabei um parallel zueinander verlaufende Rillen 13. Statt einer derartigen Verformung können selbstverständlich auch andere Muster gewählt werden.

Die Möbelfrontplatte 10 ist in der Weise hergestellt, daß auf die zunächst flachebene Spanplatte 11 die Deckfolie 12 aufgebracht worden ist. In einer entsprechenden Form ist danach unter entsprechendem Druck und unter Wärmezufuhr die Deckfolie 12 mit der Spanplatte 11 unter Einbringung der reliefartigen Oberflächenverformung verbunden worden. Während des Verbindungs- und Verformungsvorganges ist die Spanplatte 11 gleichzeitig verdichtet worden, und zwar etwa auf 70 bis 85 % ihres ursprünglichen Volumens.

Durch die strichpunktierten Linien in den Fig. 1 und 2 soll angedeutet sein, daß die Spanplatte 11 vor dem Verbindungs- und Verformungsvorgang beträchtlich dicker war als nach dem Verbindungs- und Verformungsvorgang.

Es ist eine Spanplatte 11 verwendet worden, die vor dem Verdichtungsvorgang eine Dichte von ca. 400 bis 450 kg/m³ aufwies. Nach dem Verdichtungsvorgang beträgt die Dichte der Spanplatte 11 etwa 550 bis 600 kg/m³ und weist damit die erforderliche mechanische Festigkeit auf.

In den Fig. 3 bis 6 sind weitere Möbelfrontplatten 10 dargestellt, die aufzeigen, daß mit dem erfindungsgemäßen Verfahren die unterschiedlichsten reliefartigen Oberflächenverformungen durchgeführt werden können.

## Patentansprüche

1. Verfahren zur Herstellung einer Möbelfrontplatte, wobei auf eine zunächst ebene Spanplatte eine Deckfolie oder ein Furnier aufgelegt und danach unter Druck und Wärmezufuhr die Deckfolie oder das Furnier unter gleichzeitiger reliefartiger Oberflächenverformung der Spanplatte mit dieser verbunden wird, dadurch gekennzeichnet, daß eine Spanplatte (11) von einer Dichte von etwa 400 bis 450 kg/m³ verwendet und diese während des Verbindungs- und Verformungsvorganges verdichtet wird.

2. Verfahren nach Anspruch 1, dadurch gekennzeichnet, daß die Spanplatte (11) auf etwa 70 bis 85 % ihres ursprünglichen Volumens verdichtet wird.

## Claims

1. A process for the production of a front panel of an article of furniture wherein a cover foil or a veneer is applied to an initially flat chipboard panel and thereafter the cover foil or the veneer is joined to the chipboard panel under pressure and with the application of heat, with simultaneous relief-like surface deformation of the chipboard panel, characterised in that the chipboard panel (11) is of a density of about 400 to 450 kg/m³ and it is compacted during the joining and deformation operation.

2. A process according to claim 1 characterised in that the chipboard panel (11) is compacted to about 70 to 85 % of its original volume.

## Revendications

1. Procédé de fabrication d'un panneau frontal de meuble dans lequel une feuille de recouvrement ou une feuille de placage est disposée sur une plaque de fixation tout d'abord plane, la feuille de recouvrement ou la feuille de placage étant ensuite, sous introduction de pression et de chaleur, liée à la plaque de fixation, avec déformation superficielle en relief simultanée de cette dernière, caracterisé en ce que l'on utilise une plaque de fixation (11) d'une masse volumique d'environ 400 à 450 kg/m³ et que celle-ci est comprimée au cours du processus de liage et de formage.

^{.} 2. Procédé de fabrication d'un panneau frontal de meuble selon la revendication 1, caractérisé en ce que la plaque de fixation (11) est comprimée à environ 70 à 85 % de son d'origine.
